# FASCICULE DE BREVET EUROPEEN

(11) **EP 1 740 769 B1**
(45) Date de publication et mention de la délivrance du brevet: **22.10.2014**
(21) Numéro de dépôt: 04805815.0
(22) Date de dépôt: 08.11.2004
(51) Int. Cl.: D21H 23/76, D21H 21/10

(54) **PROCEDE DE FABRICATION DE PAPIER ET CARTON, NOUVEAUX AGENTS DE RETENTION ET D'EGOUTTAGE CORRESPONDANTS, ET PAPIERS ET CARTONS AINSI OBTENUS**
VERFAHREN ZUR HERSTELLUNG VON PAPIER UND PAPPE, NEUE HILFSMITTEL ZUR VERBESSERUNG DER RETENTION UND ENTWÄSSERUNG UND DIE SO HERGESTELLTEN PAPIERE UND PAPPEN
METHOD FOR THE PRODUCTION OF PAPER AND CARDBOARD, CORRESPONDING NOVEL RETENTION AND DRAINING AGENTS, AND PAPER AND CARDBOARD THUS OBTAINED

(30) Priorité: 29.04.2004 FR 0404582; 12.07.2004 FR 0451503
(43) Date de publication de la demande: 10.01.2007
(73) Titulaire: S.P.C.M. SA, 42160 Andrézieux Bouthéon (FR)
(72) Inventeur: FAUCHER, Gatien, F-42100 SAINT ETIENNE (FR); HUND, René, F-42390 VILLARS (FR); JEHN-RENDU, Christian, F-42170 SAINT JUST SAINT RAMBERT (FR)
(74) Mandataire: Vuillermoz, Bruno
(86) Numéro de dépôt international: PCT/FR2004/050572
(87) Numéro de publication internationale: WO 2005/116336

(56) Documents cités:
- EP-A- 0 462 365
- WO-A-02/33171
- WO-A-95/33097

## Description

L'invention concerne un procédé pour la fabrication du papier, du carton ou analogues mettant en oeuvre au moins trois agents de rétention et d'égouttage, respectivement un agent principal, un, voire deux agents secondaire et un agent tertiaire. Elle a également pour objet les papiers ou cartons obtenus par ce procédé. Elle se rapporte enfin à l'utilisation de polymères organiques anioniques réticulés spécifiques, comme agent tertiaire de rétention.

Les systèmes de rétention de type microparticulaire sont bien connus dans le procédé de fabrication du papier. Ils ont pour fonction d'améliorer la rétention, l'égouttage et la formation lors de la fabrication de la feuille.

On connaît dans l'art antérieur :
- le brevet US-A-3052595, où il est proposé d'associer de la bentonite (microparticule inorganique) à un polyacrylamide linéaire (agent principal de rétention),
- le brevet EP-A- 235893, qui décrit l'addition d'un polymère cationique de haut poids moléculaire (agent principal de rétention), puis une étape de cisaillement, puis l'addition de bentonite(agent secondaire de rétention). Selon ce brevet, le polymère doit être essentiellement linéaire (sans ajout volontaire d'agent de ramification),
- le brevet US-A-5180473 ainsi que l'article Watanabe & al. (Pulp Gijitsu Times, mars 1989, pages 17 à 21) sont relatifs à l'utilisation dans un système de type «dual» d'un polymère (agent principal de rétention) puis d'une microparticule organique (agent secondaire de rétention). Il est précisé (col.3, 1.65) que les microparticules (anioniques ou cationiques) doivent avoir une taille la plus uniforme possible et la plus fine possible.

On peut remarquer que, comme cela est le cas pour les systèmes de rétention utilisant des microparticules minérales, l'homme de métier sait, dès 1989, que la taille des microparticules organiques est une indication directe du pouvoir d'agglomération particulaire et donc de rétention (en permettant, en particulier, de d'accroître la disponibilité des sites chargés, anioniques ou cationiques).

Suivant l'enseignement de Watanabe, viennent ensuite :
- le brevet EP-A-462365, qui est relatif lui aussi à l'utilisation d'un polymère (agent principal de rétention) et d'une microparticule organique (agent secondaire de rétention), caractérisée en ce que la taille moyenne de la microparticule doit être inférieure à 750 nm,
- le document WO 02/33171 propose, dans la même lignée que le brevet ci-avant cité (p.7, 1.16+), l'emploi conjoint en plus du polymère organique cationique (agent principal de rétention), d'une particule inorganique (agent secondaire de rétention) et d'une particule organique anionique (agent tertiaire de rétention) qui doit être de taille inférieure à 750 nm. Il s'agit là d'un système trial, c'est à dire d'un système dans lequel il y a trois types d' agent de rétention,
- le document WO 98/29604 décrit l'utilisation d'un polymère cationique (agent principal de rétention) suivi d'un polymère organique anionique ramifié entièrement soluble dans l'eau et présentant une IV supérieure à 3 dl/g (agent secondaire de rétention).. D'après ce document, l'utilisation d'un polymère anionique ramifié en tant qu'agent de rétention secondaire, en lieu et place d'un polymère linéaire permettrait d'améliorer à la fois la formation et la rétention de la feuille. En outre, ce document ainsi que la division EP-B-1 167 392 distingue la notion de polymère ramifié et celle de polymère réticulé. Ainsi et en prenant en considération les enseignements du document EP-A-374 458, un polymère obtenu par polymérisation en phase inverse d'un monomère anionique hydrosoluble, en présence d'un agent réticulant dont le taux est compris entre environ 6 et 25 ppm molaire, en l'absence d'agent de transfert, est nécessairement réticulé. Comme il ressort du document EP-B-1 167 392, cela signifie donc qu'à un taux d'agent réticulant inférieur à 6 ppm molaire et en l'absence d'agent de transfert, le polymère anionique obtenu est ramifié, tandis que dans la fourchette de 6 à 25ppm molaire, la présence d'agent de transfert est nécessaire pour obtenir un polymère ramifié. Il s'ensuit que pour des taux d'agent réticulant supérieurs, le polymère est forcément réticulé s'il n'y a pas d'agent de transfert. Un autre critère permettant de distinguer les deux notions ramifié/réticulé serait le calcul de la tangente delta, paramètre décrit dans ces documents. En pratique, les polymères dont la tangente delta est inférieure à 0.7 sont réticulés alors qu'ils sont ramifiés dans le cas inverse. Ainsi les polymères divulgués notamment dans les exemples 57A à 59A du document EP-A-374 458, obtenus en présence respectivement de 6.9, 11.6 et 23.2 ppm molaire d'agent réticulant et en l'absence d'agent de transfert, pour lesquels la tangente delta est égale respectivement à 0.54, 0.32 et 0.51 correspondent en réalité à des polymères incomplètement solubles dans l'eau, c'est à dire des polymères réticulés. Il est également envisagé dans le document WO98/29604 d'utiliser l'agent de rétention secondaire sous la forme d'un mélange de polymères anioniques. Dans une telle hypothèse, soit chacun des polymères reproduit les caractéristiques du polymère anionique spécifique (ramifié, entièrement soluble dans l'eau, viscosité supérieure à 3 dl/g et tangente delta supérieure à 0.7), soit le mélange global reproduit ces caractéristiques. Dans cette dernière hypothèse, il est bien évident qu'un mélange globalement ramifié ne pourra que contenir à tout le moins des polymères ramifiés et tout au plus un mélange de polymères ramifiés et de polymères linéaires, ce qui signifie par là même qu'un mélange de polymères réticulés avec des polymères linéaires ne peut conduire à l'obtention d'un mélange ramifié,
- les documents EP-A-1 228 273 et WO 01/34909 décrivent des systèmes proches de celui mentionné dans le document EP-A-950 138 si ce n'est qu'il s'agit d'un système trial. Plus précisément, il est prévu d'introduire de la bentonite ou un matériau siliceux, avant ou après le polymère anionique.

Le Demandeur a constaté que l'utilisation d'un polymère réticulé de taille standard comme agent de rétention, éventuellement en mélange avec un polymère anionique ou amphotère, en lieu et place des autres polymères organiques de l'art antérieur, donnait de très bons résultats au moins en terme de formation mais également et dans certains cas, en terme de rétention et d'égouttage.

L'invention a donc pour objet un procédé de fabrication de papier carton ou analogues qui consiste :
- tout d'abord à ajouter à la suspension fibreuse au moins un agent de rétention principal constitué d'un (co)polymère cationique,
- puis éventuellement à cisailler les flocs obtenus,
   le procédé se caractérisant en ce qu'on ajoute ensuite à la suspension, séparément ou en mélange, dans un sens ou dans l'autre :
- au moins un agent de rétention secondaire choisi dans le groupe comprenant les dérivés de la silice et les polymères organiques anioniques ou amphotères,
- au moins un agent de rétention tertiaire constitué d'un polymère organique anionique réticulé, de taille supérieure ou égale à 1 micromètre et présentant une viscosité intrinsèque inférieure à 3 dl/g.

Comme on a pu le constater à la lecture de l'art antérieur, l'homme de métier était depuis longtemps tout à fait dissuadé d'utiliser comme agent secondaire de rétention un composé de taille élevée et/ou de faible surface spécifique car ces caractéristiques sont associées à un faible pouvoir d'agglomération.

L'homme du métier était dissuadé d'utiliser des polymères de faible poids moléculaire (viscosité intrinsèque faible) car ceux-ci sont connus pour présenter des performances faibles en terme rétention et d'égouttage.

De par ces connaissances qui apparaissent rédhibitoires, le risque d'échec était donc important. Ceci explique le fait que la technologie de l'invention, visant à utiliser dans un système « microparticulaire», un polymère organique anionique réticulé de taille supérieure ou égale à 1 micron et de faible viscosité intrinsèque, n'ait pas été employé.

Un des mérites de l'invention est d'avoir élaboré un procédé de fabrication de pâte à papier, selon lequel il n'y a aucune contrainte spécifique liée au procédé de préparation de l'agent tertiaire, qui est obtenu par un procédé classique de polymérisation en dispersion ne requérant aucune précaution particulière quant aux conditions de polymérisation.

Pour des raisons de commercialisation, on recherchera à proposer l'agent tertiaire sous sa forme la plus concentrée possible, de préférence en dispersion, bien connue de l'homme de métier. Cette forme ayant pour avantage de ne pas nécessiter l'emploi de quantités élevées de tensioactifs. L'agent tertiaire est ainsi réalisé soit en émulsion inverse ou « eau-dans-huile », soit en dispersion aqueuse aussi appelée « émulsion eau-dans-eau ».

Comme déjà dit, l'invention vise un procédé perfectionné qui consiste à ajouter, à la suspension ou masse fibreuse ou pâte à papier à floculer, comme agent de rétention principal, au moins un polymère cationique, suivi de l'ajout, en mélange ou non, d'au moins un agent secondaire de rétention et d'au moins un agent tertiaire de rétention organique anionique réticulé différent de l'agent secondaire, de taille supérieure ou égale à 1 micron et de faible viscosité intrinsèque (inférieure à 3 dl/g).

Les additions de l'agent de rétention principal et des agents secondaire et tertiaire sont séparées ou non par une étape de cisaillement, par exemple au niveau de la pompe de mélange dite « fan pump ». On se référera dans ce domaine à la description du brevet USP 4, 753, 710 ainsi qu'à un très vaste art antérieur traitant du point d'addition de l'agent de rétention par rapport aux étapes de cisaillement existant sur la machine, notamment USP 3,052,595, Unbehend, TAPPI Vol. 59, N° 10, octobre 1976, Luner, 1984 Papermakers Conférence ou Tappi, avril 1984, pp 95-99, Sharpe, Merck and Co Inc, Rahway, NJ, USA, autour de 1980, Chapter 5 « polyelectrolyte rétention aids », Britt, Tappi Vol. 56, octobre 1973, p 46 ff. et Waech, Tappi, mars 1983, pp 137, ou encore le USP 4,388,150. Le procédé de l'invention permet d'obtenir une rétention nettement améliorée et ce sans effet inverse. On améliore également, ce qui est une caractéristique supplémentaire de ce perfectionnement, les propriétés d'égouttage sans détériorer la qualité de formation de la feuille.

Cette sélection d'une particule organique anionique de taille supérieure ou égale à 1 micron, de faible viscosité intrinsèque et réticulée permet d'atteindre un niveau de performances inégalé jusqu'alors dans l'application papetière pour la rétention totale et de charges et l'égouttage.

Le procédé de l'invention peut revêtir plusieurs formes de réalisation.

Dans un premier mode de réalisation, on ajoute à la suspension un seul agent secondaire de rétention constitué d'un ou plusieurs dérivés de silice, avantageusement de la bentonite. Dans ce cas, l'agent tertiaire de rétention est ajouté séparément, en un même point ou en un point distinct, avant ou après l'agent secondaire.

Dans la suite de la description et dans les revendications, l'expression « un seul agent secondaire » signifie que ledit agent peut contenir plusieurs produits à condition qu'ils soient de même nature. C'est par exemple le cas lorsque l'agent secondaire est constitué d'un ou plusieurs dérivés de silice.

Dans un second mode de réalisation, on ajoute à la suspension un seul agent secondaire de rétention constitué d'un ou plusieurs polymères organiques anioniques ou amphotères et différents de l'agent tertiaire de rétention. Dans une telle hypothèse, les agents secondaire et tertiaire de rétention peuvent constituer un mélange, lequel est alors injecté en un point. Ce sera en général le cas lorsque les deux produits se trouvent sous des formes physiques compatibles.

Dans un troisième mode de réalisation, on ajoute à la suspension deux agents secondaires de rétention respectivement un ou plusieurs dérivés de la silice et un ou plusieurs polymères organiques anioniques ou amphotères et différents de l'agent tertiaire de rétention.

Dans ce cas et de même que précédemment, essentiellement pour des raisons de simplification du procédé industriel, lorsque l'agent tertiaire et un des agents secondaires seront sous une forme physique rendant leur mélange compatible, ceux-ci seront préférentiellement utilisés en mélange. Quelle que soit la solution retenue, l'objectif est de réduire le nombre de pompes d'injection nécessaires au procédé afin de simplifier sa mise en oeuvre.

Les agents de rétention principal, secondaire et tertiaire vont maintenant être décrits dans le détail.

### A/ L'agent principal de rétention : le polymère cationique

Avantageusement, en pratique, l'agent de rétention principal cationique est un polymère cationique à base :
- d'au moins un monomère éthylénique cationique non saturé, choisi dans le groupe comprenant les monomères de type dialkylaminoalkyl (meth)acrylate, dialkylaminoalkyl (meth)acrylamide, diallylamine, methyldiallylamine et leurs sels d'ammonium quaternaire ou d'acides. On citera en particulier l'acrylate de dimethylaminoethyl (ADAME) et/ou le methacrylate de dimethylaminoethyle (MADAME) quaternisés ou salifiés, le chlorure de dimethyldiallylammonium (DADMAC), le chlorure d'acrylamidopropyltrimethylammonium (APTAC) et/ou le chlorure de methacrylamidopropyltrimethylammonium (MAPTAC).
- éventuellement d'au moins un monomère non ionique choisi dans le groupe comprenant l'acrylamide et/ou le méthacrylamide et/ou un de leurs dérivés substitués et/ou N-isopropylacrylamide et/ou N-N-diméthylacrylamide et/ou la N-vinylformamide et/ou le N-vinyl acetamide et/ou la N-vinylpyrrolidone,
- éventuellement, d'au moins un monomère acrylique, allylique ou vinylique hydrophobe choisi dans le groupe comprenant les dérivés de l'acrylamide comme les N-alkylacrylamide par exemple le N-tert-butylacrylamide, l'octylacrylamide ainsi que les N,N-dialkylacrylamides comme le N,N-dihexylacrylamide et/ou les dérivés d'acide acrylique comme les alkyl acrylates et méthacrylates,
- éventuellement d'un agent de ramification/réticulation.

Optionnellement, l'agent de rétention principal peut également être de nature amphotère en comportant, en association aux charges cationiques, des charges anioniques portées par des monomères anioniques, tels que, par exemple, l'acide (méth)acrylique, l'acide acrylamidomethylpropane sulfonique, l'acide itaconique, l'anhydride maléique, l'acide maléique, l'acide vinyl-sulfonique et leurs sels.

Ce polymère ne nécessite pas le développement de procédé de polymérisation particulier. Il peut être obtenu par toutes les techniques de polymérisation bien connues par l'homme de métier: polymérisation en gel, polymérisation par précipitation, polymérisation en émulsion (aqueuse ou inverse) suivie ou non d'une étape distillation et/ou de spray drying, polymérisation en suspension, polymérisation en solution...

On pourra effectuer la ramification et/ou réticulation de préférence durant (ou éventuellement après) la polymérisation, en présence d'un agent ramifiant/réticulant et éventuellement d'un agent de transfert. On trouvera ci dessous une liste non limitative des ramifiants/réticulants : methylene bisacrylamide (MBA), l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, ou des époxy ou tout autre moyen bien connu de l'homme de métier permettant la réticulation.

De façon bien connue, une optimisation des conditions de polymérisation (quantité d'agent ramifiant/réticulant utilisée, concentration de la matière active à la polymérisation, température de polymérisation, type et quantité d'initiateurs, agent de transfert éventuel) permet d'obtenir en fonction de ce que l'on souhaite, soit un polymère ramifié, soit un polymère réticulé.

En pratique, l'agent de ramification/réticulation est le méthylène bis acrylamide (MBA), introduit a raison de cinq à dix milles (5 à 10000) parties par million en poids, de préférence 5 à 1000.

On trouvera ci dessous une liste non limitative des agents de transfert : alcool isopropylique, hypophosphite de sodium, mercaptoethanol, etc...

L'homme de métier saura choisir la meilleure combinaison en fonction de ses connaissances propres et de la présente description, ainsi que des exemples qui vont suivre.

Le polymère cationique est caractérisé en ce qu'il a une IV supérieure à 2 dl/g et sans limitation maximum.

Avantageusement, la quantité de polymère cationique introduite dans la suspension à floculer est comprise entre trente et mille grammes de polymère actif par tonne de pâte sèche (30 et 3000 g/t), soit entre 0,003 pour cent et 0,3 pour cent. On a observé que si la quantité est inférieure à 0,003 %, on n'obtient aucune rétention significative. De même, si cette quantité excède 0,3 %, on n'observe aucune amélioration notable. De préférence, la quantité d'agent principal de rétention introduite est comprise entre 0,01 et 0,05 pour cent (0,01 et 0,05 %) de la quantité de la pâte sèche, soit entre 150 g/t et 500 g/t.

L'injection ou l'introduction de l'agent principal de rétention selon l'invention est effectuée avant une éventuelle étape de cisaillement, dans la pâte à papier (ou masse fibreuse à floculer) plus ou moins diluée selon la pratique de l'homme de métier, et généralement dans la pâte à papier diluée ou « thin stock », c'est à dire une pâte diluée à environ 0,7 - 1,5 % de matières solides telles que fibres de cellulose, charges éventuelles, et les divers additifs usuels de la fabrication du papier.

Une variante de l'invention concerne l'introduction fractionnée, on introduira une partie du polymère cationique, selon l'invention, au niveau de l'étape de préparation de la pâte épaisse ou « thick stock » à env. 5 % ou plus de matières solides, ou même au niveau de la préparation de la pâte épaisse avant une étape de cisaillement.

### B/ L'agent secondaire de rétention

Ces agents comprennent préférentiellement, mais sans caractère limitatif, seul ou en mélange :
- les dérivés de la silice comme par exemple les particules de silice dont les bentonites provenant d'hectorites, de smectites, de montmorillonites, de nontronites, de saponites, de sauconites, d'hormites, d'attapulgites et de sépiolites, les dérivés de type silicates, aluminosilicates ou borosilicates, les zéolites, les kaolinites, ou les silices colloïdales modifiées ou non. Ce type d'agents secondaires est, de préférence, introduit juste en amont de la caisse de tête, à raison de 0,01 à 0,5 pour cent (0,01 à 0,5 %)en poids sec par rapport au poids sec de la suspension fibreuse,
- les polymères organiques anioniques ou amphotères, réticulés, ramifiés ou linéaires et différents de l'agent tertiaire de rétention. Avantageusement, en pratique, il s'agit d'un (co)polymère de préférence linéaire d'au moins un monomère éthylénique anionique non saturé, choisi dans le groupe comprenant les monomères tels que, par exemple, l'acide (méth)acrylique, l'acide acrylamidomethylpropane sulfonique, l'acide itaconique, l'anhydride maléique, l'acide maléique, l'acide vinyl-sulfonique et leurs sels et présentant une viscosité UL supérieure à 2, de préférence supérieure à 4 et sans limitation maximum.

Ce type d'agents secondaire, est, de préférence, introduit juste en amont de la caisse de tête, à raison de 30 à 1000 g/t en poids de matière active du polymère par rapport au poids sec de la suspension fibreuse de pâte à papier, de préférence de 30 à 600 g/t.

### C/ L'agent tertiaire de rétention : la dispersion organique anionique réticulée de taille supérieure ou égale à 1 micron et de faible viscosité intrinsèque

En pratique, l'agent tertiaire de rétention est un polymère organique anionique caractérisé en ce qu'il est réticulé, de taille de particule supérieure ou égale à 1 micron et de faible viscosité intrinsèque inférieure à 3 dl/g.

Plus particulièrement, l'invention concerne des dispersions de polymères organiques à motifs anioniques obtenues sous la forme d'une dispersion comprenant par exemple de 10 à 80% en poids d'au moins un polymère anionique réticulé de taille de particule supérieure ou égale à 1 micron et de faible viscosité intrinsèque (inférieure à 3 dl/g).

Par le vocable « dispersion » ou des vocables analogues se rapportant au polymère utilisé selon l'invention, l'homme de métier comprendra que l'on désigne, soit une composition comprenant une phase huile continue, une phase aqueuse discontinue et au moins un émulsifiant de type eau dans huile, soit une composition comprenant comme phase continue une saumure (eau + sels) et au moins un agent stabilisant.

Les agents de rétention tertiaires de la présente invention, sont obtenus en utilisant, lors de la polymérisation, un agent réticulant, bien connu de l'homme de métier, et de préférence en l'absence d'agent de transfert.

Plus précisément les agents de rétention tertiaires sont obtenus par polymérisation (ou respectivement copolymérisation, ensemble dans tout le texte et les revendications: "polymérisation") d'au moins un monomère anionique et éventuellement d'autres monomères non ioniques ou cationiques, en présence d'un agent réticulant. Ils doivent présenter une charge globale anionique.

L'homme de métier saura apprécier à partir de ses connaissances propres ou à l'aide d'essais de routine, les conditions de polymérisation à utiliser pour obtenir un polymère final présentant une viscosité intrinsèque telle que requise.

De plus, il est également possible de concentrer le polymère par toutes les techniques connues, comme par exemple par distillation azéotropique, précipitation, spray drying (séchage par pulvérisation)...

Selon la présente invention, il a été découvert de manière surprenante qu'une nouvelle famille de dispersions organiques anioniques permet d'atteindre un niveau de performances jusque là inégalé pour la rétention et l'égouttage.

Selon un mode de réalisation préféré, le copolymère est obtenu à partir de :
- 10-100 % molaire d'au moins un monomère possédant une charge anionique,
- 0-90 % molaire d'au moins un monomère possédant une charge neutre et/ou cationique,
- la concentration de polymérisation est de préférence comprise entre 20 et 50%,
- et d'un agent réticulant. De préférence le taux d'agent de réticulation est supérieure à 5 ppm, avantageusement 15 ppm.

On trouvera ci dessous une liste non limitative des monomères pouvant être utilisés :
a/ les monomères éthyléniques anioniques non saturés possédant une fonction carboxylique (ex: acide acrylique, acide methacrylique, et leurs sels...), possédant une fonction acide sulfonique (ex : acide 2-acrylamide-2-méthylpropane sulfonique (AMPS) et leurs sels...)...
b/ les monomères non ioniques : acrylamide, methacrylamide, N-isopropylacrylamide, N-N diméthylacrylamide, N-vinylformamide, N-vinyl acétamide, N-vinyl pyrrolidone, vinylacetate, esters acrylate, alcool allylique...et/ou les monomères cationiques : on citera, en particulier et de façon non limitative, l'acrylate de dimethylaminoethyl (ADAME) et/ou le methacrylate de dimethylaminoethyle (MADAME) quaternisés ou salifiés, le chlorure de dimethyldiallylammonium (DADMAC), le chlorure d'acrylamidopropyltrimethylammonium (APTAC) et/ou le chlorure de methacrylamidopropyltrimethylammonium (MAPTAC).

Il est important de noter que, en association avec ces monomères, il est également possible d'utiliser des monomères insolubles dans l'eau tels que les monomères acryliques, allyliques ou vinyliques comportant un groupement hydrophobe. Lors de leur utilisation, ces monomères seront employés dans des quantités très faibles, inférieures à 20 moles %, de préférence inférieures à 10 moles %, et ils seront choisis préférentiellement dans le groupe comprenant les dérivés de l'acrylamide comme les N-alkylacrylamide par exemple le N-tert-butylacrylamide, l'octylacrylamide ainsi que les N,N-dialkylacrylamides comme le N,N-dihexylacrylamide ... les dérivés d'acide acrylique comme les alkyl acrylates et méthacrylates...

On trouvera ci dessous une liste non limitative des réticulants : méthylène bisacrylamide (MBA), l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, ou des époxy ou tout autre moyen bien connu de l'homme de métier permettant la réticulation.

L'agent tertiaire de rétention est introduit dans la suspension, de manière tout à fait préférée à raison de 30g/t à 1000g/t en poids de matière active (polymère) par rapport au poids sec de la suspension fibreuse, de préférence de 30g/t à 600g/t.

Comme déjà indiqué plus haut, on pourra utiliser la particule de polymère soit sous la forme d'une dispersion, dissoute ou « inversée » dans l'eau, soit sous la forme d'une solution dans l'eau de la poudre obtenue par séchage de ladite dispersion.

Dans un mode de réalisation avantageux, on ajoute à la suspension fibreuse, préalablement à l'ajout de l'agent de rétention principal, un coagulant.

Comme l'homme de métier le sait bien, l'utilisation de ce type de produit permet d'améliorer d'autant plus les performances en rétention à des dosages (en actif) de 0,01 à 10 kg/t et préférentiellement entre 0,03 et 3 kg/t. On citera notamment, et à titre d'exemples, les coagulants choisis dans le groupe comprenant les coagulants minéraux tels que le polychlorure d'aluminium (PAC), le sulfate d'alumine, le polychlorosulfate d'aluminium..., ou les coagulants organiques dont - les polymères à base de chlorure de diallyldiméthyl ammonium (DADMAC), - les polyamines quaternaires fabriquées par condensation d'une amine primaire ou secondaire sur de l'épichlorhydrine, les polymères présentant des fonctions de type vinylamine ou les résines de type dicyandiamide... Ces coagulants peuvent être utilisés seuls ou en mélange et sont ajoutés de préférence en pâte épaisse.

On notera que l'ajout des agents secondaire et tertiaire de rétention peut être effectué dans un quelconque ordre d'introduction, en mélange ou non.

L'invention concerne également l'utilisation d'un polymère organique anionique réticulé, de taille supérieure ou égale à 1 micron et présentant une viscosité intrinsèque inférieure à 3 dl/g éventuellement en mélange avec un ou plusieurs polymères organiques anioniques ou amphotère différent dudit polymère organique anionique réticulé comme agent de rétention dans un procédé de fabrication de papier, de carton ou analogues.

Dans un cas particulier, elle a également pour objet un agent de rétention tertiaire ou secondaire constitué d'au moins un polymère organique anionique réticulé, de taille supérieure ou égale à 1 micromètre et présentant une viscosité intrinsèque inférieure à 3 dl/g, éventuellement en mélange avec un ou plusieurs polymères organiques anioniques linéaires.

Les exemples suivants illustrent l'invention sans toutefois en limiter la portée.

### 1. Méthode de mesure de la taille de particules et de la viscosité intrinsèque :

a/ Les mesures de taille de particules ont été réalisées à l'aide d'un appareil HORIBA de série LA-900 par diffraction de la lumière laser.
b/ Les mesures de viscosité intrinsèque ont été réalisées selon la méthode telle que définie dans la norme ISO 1628/1 - Octobre 1988 " Principes directeurs pour la normalisation des méthodes de détermination de l'indice de viscosité et de l'indice limite de viscosité des polymères en solution diluée
c/ Mesure de viscosité UL : la viscosité UL est mesurée à l'aide d'un viscosimètre Brookfield de type LVT muni d'un adaptateur UL dont le module tourne à 60 tours/minute (0,1% de polymère en poids dans une solution saline de chlorure de sodium 1M).
d/ Les mesures de formation :
   - Tableau 3 : évaluation visuelle (Frm). Echelle de formation des feuilles obtenues : 1 : excellent, homogène ; 2 : bon, fondu ; 3 : moyen, nuageux ; 4 : mauvais, moutonneux.
   - Tableau 6 : mesure de l'indice de formation (LT index) à l'aide d'un épairmètre 2 dimensions : moins la valeur est élevée, meilleure est la formation de la feuille..

### 2. Présentation des polymères

### A/ L'agent principal de rétention : le polymère cationique

Dans les exemples qui suivent, on utilise les polymères suivants :

| **Agent principal de rétention** | **Type** | **Composition** | **Cationicité** | **Présence d'agent de réticulation** | **Viscosité UL** | **RI** |
|---|---|---|---|---|---|---|
| AP1 | (polym.en gel) Poudre | AM /ADC | 10 mol% | NON | 4,2 | 3% |
| AP2 | Emulsion inverse | AM /ADC | 10 mol% | OUI | 3,5 | 35% |
| AP3 | Emulsion eau/eau | AM /ADC | 10 mol% | NON | 4,1 | 2% |
| AP4 | Emulsion eau / eau | AM/ADC | 10 mol% | OUI | 3,2 | 38% |
| AP5 | Emulsion inverse | AM /APTAC | 20 mol% | NON | 3,6 | 2% |

Avec:
- AM : acrylamide
- ADC : acrylate de diméthylaminoéthyle quaternisé par le chlorure de méthyl
- APTAC : chlorure de acrylamidopropyltrimethylammonium
- Agent de ramification/réticulation : méthylène Bis acrylamide
- Regain ionique : RI = ((X-Y) / Y) x 100
   avec X : ionicité après cisaillement en meq/g
   Y : ionicité avant cisaillement en meq/g.

### B/ L'agent tertiaire de rétention : la dispersion de polymère organique anionique réticulé

A l'exception de E3, toutes les particules ont été préparées par la technique de polymérisation en émulsion inverse sur une base 30 moles % d'acrylamide et 70 moles % d'acrylate d'ammonium.

* E3 est réalisé en dispersion aqueuse (émulsion « eau dans eau ») 50 moles % d'acrylamide et 50 moles % d'acide acrylique.

| **Particules** | **Réticulant : MBA (ppm massiques)** | **Agent de transfert : Hypophosphite (ppm massiques)** | **Diam. Particules (microns)** | **Viscosité Intrinsèque** |
|---|---|---|---|---|
| E1 | 50 | 0 | 1,0 | 2,5 |
| X2 | 50 | 0 | 0,7 | 2,3 |
| E3* | 50 | 0 | 5 | 2,8 |
| E4 | 100 | 0 | 1,1 | 2,2 |
| E5 | 10 | 0 | 1,0 | 2,9 |
| E6 | 200 | 10 | 1,2 | 2,1 |
| X7 | Particule organique anionique réticulée commercialisée par la société Ciba sous la marque Polyflex CP3 | | 0,2 | 1,8 |
| E8 | 5 | 0 | 1,0 | 2,5 |
| X9 | 50 | 0 | 1,1 | 3,5 |
| X10 | 0 | 100 | 1,3 | 2,8 |
| X11 | 5 | 10 | 1,2 | 10 |

Les exemples E concernent les agents tertiaires de rétention de l'invention. Les exemples X sont les contre-exemples.

### 3. Procédure de test des émulsions

On a effectué les différents tests dans un récipient de type « Britt Jar » et avec une pâte consistant en un mélange de :
- 70 % de kraft de feuillus blanchis
- 10 % de kraft de résineux blanchis
- 20 % de pâte mécanique
- 20 % de carbonate de calcium naturel.
- collage en milieu neutre avec 2 % d'une émulsion d'alkyle cétène dimère.

La pâte utilisée est diluée à une consistance de 1,5%. On prélève 2,24g sec de pâte, soit 149g de pâte à 1,5% puis l'on dilue à 0,4% avec des eaux claires. Un volume de 560 ml de cette pâte diluée est introduit dans le cylindre en plexiglas de la formette automatisée et l'on démarre la séquence.

Séquence Britt Jar à 1000 rpm (tours par minute) :
T=0s : Ajout éventuel du coagulant
T=70s : Ajout de l'agent principal de rétention
T=80s : Ajout de l'agent secondaire de rétention
T=85s : Ajout de l'agent tertiaire de rétention
T=90s : Elimination des 20 premiers ml correspondant au volume mort, puis prélèvement de 100ml exactement pour filtration pour le test britt jar.

Les analyses suivantes sont alors réalisées :
- % FPAR : rétention des cendres première passe en pourcentage
- % FPR : rétention première passe en pourcentage (rétention totale)
- CSF : mesure du degré d'égouttabillité de la pâte (norme TAPPI T 2270M-94). Pour chacune de ces analyses, les valeurs les plus élevées correspondent aux meilleures performances.

### 4. résultats

**Tab.1 : comparatif de différents systèmes de rétention**

| **N°** | | **Agent principal de rétention** | **Agent(s) de rétention** | | **Dosage respectif (kg/t)** | **% FPAR** | **% FPR** | **CSF** |
|---|---|---|---|---|---|---|---|---|
| | | | secondaire | tertiaire | | | | |
| **0** | Blanc | | | | - | 0,00 | 70,05 | 421 |
| **1** | - | AP1 | - | - | 0,3 | 31,80 | 78,37 | 430 |
| **2** | - | AP1 | Bentonite | - | 0,3/2 | 46,74 | 81,46 | 451 |
| **3** | - | AP1 | Silice colloïdale | - | 0,3/2 | 34,94 | 78,39 | 443 |
| **4** | - | AP1 | X7 | - | 0,3/0,4 | 40,46 | 78,80 | 422 |
| **5** | - | AP1 | Bentonite | X7 | 0,3/2/0,4 | 57,70 | 82,80 | 471 |
| **6** | - | AP1 | Bentonite | E8 | 0,3/2/0,4 | 60,5 0 | 83,00 | 479 |
| **7** | - | AP1 | Bentonite | X9 | 0,3/2/0,4 | 59,71 | 79,91 | 473 |
| **8** | - | AP1 | Bentonite | E1 | 0,3/2/0,4 | 66,06 | 84,18 | 492 |
| **9** | - | AP1 | Silice colloïdale | E1 | 0,3/2/0,4 | 56,72 | 82,08 | 457 |
| **10** | - | AP1 | X7 | E1 | 0,3/0,4/0,4 | 65,41 | 84,25 | 463 |
| **11** | Coagulant | AP1 | Bentonite | E1 | 1/0,3/2/0,4 | 85,49 | 91,45 | 611 |
| **12** | - | AP1 | (PL + E1) ajoutés en mélange (90/10) | | 0,3/0,4 | 85,89 | 91,54 | 550 |
| **13** | Coagulant | AP1 | (PL + E1) ajoutés en mélange (90/10) | | 0,3/0,4 | 90,23 | 94,12 | 577 |

| | | | | | | | | |
|---|---|---|---|---|---|---|---|---|
| PL : copolymère anionique linéaire (30 moles % acrylate de sodium, 70 moles % acrylamide) : viscosité UL : 8,2 (IV = 25). | | | | | | | | |

Le coagulant utilisé dans le tableau 1 est un polychlorure d'aluminium (dosage : 1kg/T).

### Commentaires des résultats:

Pour un agent principal de rétention donné, l'utilisation en association avec un agent secondaire de rétention d'un agent tertiaire de rétention de l'invention améliore de manière globale et significative l'efficacité du procédé de fabrication du papier, en rétention et en égouttage.

On constate en particulier que :
- l'association d'un agent tertiaire de l'invention avec de la bentonite (essai 8 / essais 2, 5, 6 et 7) permet d'obtenir des performances jusque là inégalées
- de même, l'association d'un agent tertiaire de l'invention avec une silice colloïdale (9 / 3) ou avec une microparticule organique telle que le Polyflex CP3 (10/4) aboutit à des niveaux de rétention et d'égouttage supérieurs à des systèmes comparables.

Les essais 5, 6, 7 et 8 démontrent le rôle essentiel joué par les critères de taille de dispersion et de viscosité intrinsèque.

**Tab.2 : Etude comparative liée à la nature des agents tertiaires de rétention**

| **N°** | **Agent principal de rétention** | **Agent(s) de rétention** | | **Dosage respectif (kg/t)** | **% FPAR** | **% FPR** | **CSF** |
|---|---|---|---|---|---|---|---|
| | | secondaire | tertiaire | | | | |
| **8** | AP1 | Bentonite | E1 | 0,3/2/0,4 | 66,06 | 84,18 | 492 |
| **14** | AP1 | Bentonite | E3 | 0,3/2/0,4 | 61,36 | 83,77 | 479 |
| **15** | AP1 | Bentonite | E4 | 0,3/2/0,4 | 62,83 | 83,89 | 485 |
| **16** | AP1 | Bentonite | E5 | 0,3/2/0,4 | 61,52 | 81,99 | 479 |
| **17** | AP1 | Bentonite | E6 | 0,3/2/0,4 | 63,02 | 83,97 | 487 |
| **18** | AP1 | Bentonite | X2 | 0,3/2/0,4 | 60,14 | 82,78 | 476 |
| **5** | AP1 | Bentonite | X7 | 0,3/2/0,4 | 57,70 | 82,80 | 471 |
| **6** | AP1 | Bentonite | E8 | 0,3/2/0,4 | 60,50 | 83,00 | 479 |
| **7** | AP1 | Bentonite | X9 | 0,3/2/0,4 | 59,71 | 79,91 | 473 |
| **19** | AP1 | Bentonite | X10 | 0,3/2/0,4 | 53,21 | 79,31 | 452 |

### Commentaires des résultats:

Les essais démontrent que la performance des particules n'est pas corrélable à leur taille, ce qui va à l'encontre des connaissances et des attentes de l'homme de l'art. Seules les particules selon l'invention, qui associent à la fois une taille supérieure à 1 micron, un degré de réticulation et une viscosité intrinsèque inférieure à 3, permettent de présenter une efficacité supérieure quant à la rétention totale et à la rétention de charges et à l'égouttage.

**Tab.3 : Etude comparative liée au dosage des agents secondaires de rétention**

| **N°** | **Agent principal de rétention** | **Agent(s) de rétention** | | **Dosage respectif (kg/t)** | **% FPAR** | **% FPR** | **CSF** | **Frm** |
|---|---|---|---|---|---|---|---|---|
| | | secondaire | tertiaire | | | | | |
| **0** | Blanc | | | - | 0,00 | 70,05 | 421 | 1 |
| **2** | AP1 | Bentonite | - | 0,3/2 | 46,74 | 81,46 | 452 | 3 |
| **8** | AP1 | Bentonite | E1 | 0,3/2/0,4 | 66,06 | 84,18 | 492 | 3 |
| **20** | AP1 | Bentonite | E1 | 0,3/1/0,4 | 62,24 | 84,17 | 485 | 2 |
| **21** | AP1 | Bentonite | E1 | 0,3/2/0,2 | 58,94 | 82,47 | 473 | 3 |
| **22** | AP1 | Bentonite | E1 | 0,3/1/0,2 | 65,96 | 83,91 | 486 | 1 |

### Commentaires des résultats:

L'utilisation d'une dispersion organique selon l'invention comme agent tertiaire de rétention permet de diminuer le dosage de l'agent secondaire de rétention sans affecter les performances du procédé.

De plus, et de façon tout à fait surprenante, la formation de la feuille n'est pas altérée et est même dans certains cas améliorée, par l'utilisation d'un agent tertiaire de l'invention et ce malgré une augmentation des performances d'égouttage (qui le plus souvent se fait au détriment de la formation de la feuille).

**Tab.4 : Etude comparative liée à la nature de l'agent principal de rétention**

| **N°** | **Agent principal de rétention** | **Agent(s) de rétention** | | **Dosage respectif (kg/t)** | **% FPAR** | **% FPR** | **CSF** |
|---|---|---|---|---|---|---|---|
| | | secondaire | tertiaire | | | | |
| **8** | AP1 | Bentonite | E1 | 0,3/2/0,4 | 66,06 | 84,18 | 492 |
| **23** | AP2 | Bentonite | E1 | 0,3/2/0,4 | 70,17 | 85,73 | 494 |
| **24** | AP3 | Bentonite | E1 | 0,3/2/0,4 | 65,10 | 84,03 | 489 |
| **25** | AP4 | Bentonite | E1 | 0,3/2/0,4 | 69,97 | 85,59 | 493 |
| **26** | AP2 | Silice colloïdale | E1 | 0,3/2/0,4 | 57,18 | 80,36 | 454 |
| **27** | AP3 | Silice colloïdale | E1 | 0,3/2/0,4 | 54,25 | 79,87 | 450 |
| **28** | AP4 | Silice colloïdale | E1 | 0,3/2/0,4 | 56,77 | 80,04 | 457 |
| **29** | AP4 | X7 | E1 | 0,3/2/0,4 | 67,18 | 83,27 | 465 |
| **30** | AP5 | E1 | Bentonite | 0,3/2/0,4 | 69,92 | 85,18 | 487 |

### Commentaires des résultats:

La particule organique selon l'invention utilisée comme agent tertiaire de rétention n'est pas affectée significativement par la nature de l'agent principal de rétention (8, 21-23 ; 24-26 ; 27). L'ordre d'introduction des agents de rétention secondaire et tertiaire n'est pas non plus un critère de distinction (28).

En conclusion, malgré une viscosité intrinsèque faible et une taille de particule élevée, supérieure à 1 micron, on constate que, en association avec un autre agent secondaire de rétention, la combinaison selon l'invention apporte un gain net en rétention de charge et en rétention totale et se révèle être supérieure aux systèmes préexistants.

**Tab.5 : Etude comparative liée à la nature du coagulant**

| **N°** | **Coagulant** | **Agent principal de rétention** | **Agent(s) de rétention** | | **Dosage respectif (kg/t)** | **% FPAR** | **% FPR** |
|---|---|---|---|---|---|---|---|
| | | | secondaire | tertiaire | | | |
| **31** | - | AP1 | Bentonite | E1 | 0,3/1/0,3 | 63,27 | 83,79 |
| **32** | Polyamide* | AP1 | Bentonite | E1 | 0,4/0,3/1/0,3 | 85,04 | 91,50 |
| **33** | PolyDADMAC # | AP1 | Bentonite | E1 | 0,4/0,3/1/0,3 | 85,51 | 90,52 |
| **34** | Polyamine* + PAC (50/50) | AP1 | Bentonite | E1 | 0,4/0,3/1/0,3 | 86,91 | 90,66 |
| **35** | PolyDADMAC# + PAC (50/50) | AP1 | Bentonite | E1 | 0,4/0,3/1/0,3 | 86,25 | 89,57 |
| **36** | PAC | AP1 | Bentonite | E1 | 0,4/0,3/1/0,3 | 82,99 | 88,54 |
| **37** | Polyvinylamine | AP1 | bentonite | E1 | 0,4/0,3/1/0,3 | 87,02 | 92,27 |

| | | | | | | | |
|---|---|---|---|---|---|---|---|
| * : résine épichlorhydrine + diméthylamine # : homopolymère de DADMAC | | | | | | | |

### Commentaires des résultats:

Pour un système de rétention de l'invention donné, l'utilisation d'un coagulant améliore de manière globale et significative l'efficacité du procédé de fabrication du papier.

**Tab.6 : Etude comparative liée à l'utilisation de plusieurs agents secondaires**

| **N°** | **Agent principal de rétention** | **Agents de rétention** | | **Dosage respectif (kg/t)** | **% FPA R** | **% FPR** | **Frm** |
|---|---|---|---|---|---|---|---|
| | | secondaire | tertiaire | | | | |
| **0** | Blanc | | | - | 0,00 | 70,05 | 175,9 |
| **38** | AP1 | Bentonite | E1 | 0,3/2/0,3 | 64,31 | 84,02 | 190,5 |
| **39** | AP1 | Bentonite | X7 | 0,3/2/0,3 | 53,12 | 81,67 | 193,2 |
| **40** | AP1 | Bentonite | X11 | 0,3/1/0,3 | 56,07 | 82,17 | 230,3 |
| **41** | AP1 | (Bentonite + PL) | E1 | 0,3/2-0,27/0,03 | 86,39 | 91,01 | 209,2 |
| **42** | AP1 | Bentonite | (PL + E1) (80/20) | 0,3/1/0,3 | 87,11 | 91,44 | 211,6 |
| **43** | AP1 | Bentonite | (PL + E1) (10/90) | 0,3/1/0,3 | 75,23 | 86,45 | 196,7 |

On constate que :
- seule l'utilisation des polymères de l'invention permet d'obtenir à la fois des performances élevées aussi bien en rétention qu'en formation
- l'association des polymères réticulés de l'invention avec un deuxième agent secondaire de rétention de type polymère anionique linéaire, en plus de la bentonite, permet une amélioration notable de la rétention avec pour simple contrepartie une détérioration très limitée et acceptable industriellement de la formation de la feuille.

Ceci permet de proposer un système de rétention multi-composants souple et ajustable aux objectifs du papetier (performances de productivité et qualité de production).

On notera que le polymère ramifié (essai 40) utilisé comme agent tertiaire présente, comme démontré de façon indiscutable dans le préambule de cette demande, des caractéristiques différentes de celles d'un mélange polymère linéaire + polymère réticulé et conduit à des résultats inférieurs.

## Revendications

1. Procédé de fabrication de papier carton ou analogues qui consiste :
- tout d'abord à ajouter à la suspension fibreuse au moins un agent de rétention principal constitué d'un (co)polymère cationique,
- puis éventuellement à cisailler les flocs obtenus,
- à ajouter ensuite à la suspension, séparément ou en mélange, dans un sens ou dans l'autre :
• au moins un agent de rétention secondaire choisi dans le groupe comprenant les dérivés de la silice et les polymères organiques anioniques ou amphotères,
• au moins un agent de rétention tertiaire constitué d'un polymère organique anionique réticulé, de taille supérieure ou égale à 1 micromètre,
**caractérisé en ce que** l'agent tertiaire présente une viscosité intrinsèque inférieure à 3 dl/g,

2. Procédé selon la revendication 1, **caractérisé en ce qu'**on ajoute à la suspension un seul agent secondaire de rétention constitué d'un ou plusieurs dérivés de silice.

3. Procédé selon la revendication 1, **caractérisé en ce qu'**on ajoute à la suspension un seul agent secondaire de rétention constitué d'un ou plusieurs polymères organiques anioniques ou amphotères, différents de l'agent tertiaire de rétention.

4. Procédé selon la revendication 1, **caractérisé en ce qu'**on ajoute à la suspension deux agents secondaires de rétention respectivement un ou plusieurs dérivés de la silice et un ou plusieurs polymères organiques anioniques ou amphotères, différents de l'agent tertiaire de rétention.

5. Procédé selon l'une des revendications 3 ou 4, **caractérisé en ce que** les polymères organiques anioniques ou amphotères sont injectés en mélange avec l'agent de rétention tertiaire.

6. Procédé selon la revendication 1, **caractérisé en ce que** :
- l'agent tertiaire de rétention est préparé sous la forme d'une dispersion et est introduit dans la pâte à papier à une concentration de 30 à 1000 g/t en poids de matière active du polymère par rapport au poids sec de la suspension fibreuse de pâte à papier, de préférence de 30 à 600 g/t, et **en ce que** ;
- l'agent secondaire de rétention est :
- un dérivé de la silice choisi dans le groupe comprenant les particules de silice dont les bentonites provenant d'hectorites, de smectites, de montmorillonites, de nontronites, de saponites, de sauconites, d'hormites, d'attapulgites et de sépiolites, les dérivés de type silicates, aluminosilicates ou borosilicates, les zéolites, les kaolinites, et les silices colloïdales modifiées ou non et est introduit à raison de 0,01 à 0,5 pour cent (0,01 à 0,5 %) en poids sec par rapport au poids sec de la suspension fibreuse,
- et/ou un polymère organique anionique ou amphotère introduit, à raison de 30 à 1000 g/t en poids de matière active du polymère par rapport au poids sec de la suspension fibreuse, de préférence de 30 à 600 g/t.

7. Procédé selon la revendication 1, **caractérisé en ce que** le second agent de rétention secondaire est un polymère organique anionique linéaire.

8. Procédé selon la revendication 7, **caractérisé en ce que** le polymère organique anionique linéaire est un (co)polymère d'au moins un monomère éthylénique anionique non saturé, choisi dans le groupe comprenant les monomères tels que l'acide (méth)acrylique, l'acide acrylamidomethylpropane sulfonique, l'acide itaconique, l'anhydride maléique, l'acide maléique, l'acide vinyl-sulfonique et leurs sels et présentant une viscosité UL supérieure à 2, de préférence supérieure à 4.

9. Procédé selon la revendication 1, **caractérisé en ce que** l'agent de rétention principal est un polymère cationique à base :
- d'au moins un monomère éthylénique cationique non saturé, choisi dans le groupe comprenant les monomères de type dialkylaminoalkyl (meth)acrylate, dialkylaminoalkyl (meth)acrylamide, diallylamine, methyldiallylamine et leurs sels d'ammonium quaternaire ou d'acides,
- et éventuellement, d'au moins un monomère non ionique choisi dans le groupe comprenant l'acrylamide et/ou méthacrylamide et/ou N-isopropylacrylamide et/ou N-N-diméthylacrylamide et/ou N-vinylformamide et/ou N-vinyl acetamide et/ou N-vinylpyrrolidone, et/ou anionique choisi dans le groupe comprenant l'acide (méth)acrylique, l'acide acrylamidomethylpropane sulfonique, l'acide itaconique, l'anhydride maléique, l'acide maléique, l'acide vinyl-sulfonique et leurs sels ;
- éventuellement, d'au moins un monomère acrylique, allylique ou vinylique hydrophobe choisi dans le groupe comprenant les dérivés de l'acrylamide comme les N-alkylacrylamide par exemple le N-tert-butylacrylamide, l'octylacrylamide ainsi que les N,N-dialkylacrylamides comme le N,N-dihexylacrylamide et/ou les dérivés d'acide acrylique comme les alkyl acrylates et méthacrylates,
- et éventuellement d'un agent de ramification/réticulation.

10. Procédé selon la revendication 1, **caractérisé en ce que** l'agent de rétention principal a une IV supérieure à 2 dl/g.

11. Procédé selon la revendication 1, caractérisé en ce l'agent de rétention tertiaire est un polymère à base :
- d'au moins un monomère éthylénique anionique non saturé, choisi dans le groupe comprenant les monomères possédant une fonction carboxylique et leurs sels dont l'acide acrylique, l'acide methacrylique, et/ou les monomères possédant une fonction acide sulfonique et leurs sels dont l'acide 2-acrylamido-2-méthylpropane sulfonique,
- éventuellement, d'au moins un monomère non ionique choisi dans le groupe comprenant l'acrylamide et/ou méthacrylamide et/ou N-isopropylacrylamide et/ou N-N-diméthylacrylamide et/ou N-vinylformamide et/ou N-vinyl acetamide et/ou N-vinylpyrrolidone.
- et d'un agent de réticulation.

12. Procédé selon l'une quelconque des revendications 9 ou 11, **caractérisé en ce que** l'agent de ramification/réticulation est choisi dans le groupe comprenant le methylene bisacrylamide (MBA), l'ethylene glycol di-acrylate, le polyethylene glycol dimethacrylate, le diacrylamide, le cyanomethylacrylate, le vinyloxyethylacrylate ou methacrylate, la triallylamine, le formaldehyde, le glyoxal, les composés de type glycidyléther comme l'éthylèneglycol diglycidyléther, ou des époxy.

13. Procédé selon la revendication 11, **caractérisé en ce que** l'agent de ramification/réticulation choisi est le MBA et est introduit à une concentration supérieure égale à 5 ppm (parties par million) en poids de monomères et de préférence supérieure ou égale à 15 ppm.

14. Procédé selon la revendication 1, **caractérisé en ce que** l'agent secondaire de rétention est une bentonite semi-sodique, utilisée à raison de 0,1 a 0,5 % en poids sec par rapport au poids sec de la suspension fibreuse.

15. Procédé selon la revendication 1, **caractérisé en ce que** la quantité d'agent de rétention principal introduit est comprise entre 0,003 et 0,3% en poids de matière active du polymère par rapport à la pâte sèche, de préférence entre 0,01 et 0,05 %.

16. Procédé selon la revendication 1, **caractérisé en ce que** préalablement à fajout de l'agent de rétention principal, on ajoute à la suspension un coagulant.

17. Procédé selon la revendication 16, **caractérisé en ce que** le coagulant est choisi dans le groupe comprenant le polychlorure d'aluminium (PAC), le sulfate d'alumine, le polychlorosulfate d'aluminium..., ou les coagulants organiques dont :
- les polymères à base de chlorure de diallyldiméthyl ammonium (DADMAC),
- les polyamines quaternaires fabriquées par condensation d'une amine primaire ou secondaire sur de l'épichlorhydrine, les polymères présentant des fonctions de type vinylamine ou les résines de type dicyandiamide.

## Patentansprüche

1. Herstellungsverfahren für Papier, Karton oder dergleichen, das darin besteht:
- zunächst einer Fasersuspension mindestens ein Hauptretentionsmittel zuzusetzen, das aus einem kationischen (Co) Polymer besteht,
- dann die erhaltenen Flocken gegebenenfalls abzuscheren,
- danach der Suspension getrennt oder im Gemisch in einer oder der anderen Reihenfolge zuzusetzen:
• mindestens ein sekundäres Retentionsmittel, das aus der Gruppe ausgewählt ist, die Siliciumoxidderivate und anionische oder amphotere organische Polymere umfasst;
• mindestens ein tertiäres Retentionsmittel, das aus einem vernetzten anionischen organischen Polymer einer Größe besteht, die größer als oder gleich 1 Mikrometer ist,
**dadurch gekennzeichnet, dass** das tertiäre Mittel eine Eigenviskosität von unter 3 dl/g aufweist.

2. Verfahren nach Anspruch 1, **dadurch gekennzeichnet, dass** der Suspension ein einziges sekundäres Retentionsmittel zugesetzt wird, das aus einem oder mehreren Siliciumoxidderivat/en besteht.

3. Verfahren nach Anspruch 1, **dadurch gekennzeichnet, dass** der Suspension ein einziges sekundäres Retentionsmittel zugesetzt wird, das aus einem oder mehreren anionischen oder amphoteren organischen Polymer/en besteht, das/die sich vom tertiären Retentionsmittel unterscheidet/unterscheiden.

4. Verfahren nach Anspruch 1, **dadurch gekennzeichnet, dass** der Suspension zwei sekundäre Retentionsmittel, und zwar ein oder mehrere Siliciumoxidderivat/e bzw. ein anionisches oder amphoteres organisches Polymer oder mehrere anionische oder amphotere organische Polymere zugesetzt werden, das/die sich vom tertiären Retentionsmittel unterscheidet/unterscheiden.

5. Verfahren nach einem der Ansprüche 3 oder 4, **dadurch gekennzeichnet, dass** die anionischen oder amphoteren organischen Polymere in ein Gemisch mit dem tertiären Retentionsmittel eingespritzt werden.

6. Verfahren nach Anspruch 1, **dadurch gekennzeichnet, dass**:
- das tertiäre Retentionsmittel in Form einer Dispersion zubereitet und in die Papiermasse in einer Konzentration von 30 bis 1000 g/t des Gewichts des aktiven Materials des Polymers im Verhältnis zum Trockengewicht der Papiermassefasersuspension, vorzugsweise von 30 bis 600 g/t, eingebracht wird, und dass:
- das sekundäre Retentionsmittel:
- ein Siliciumoxidderivat ist, das aus der Gruppe ausgewählt ist, die Siliciumoxidpartikel, deren Bentonite von Hektoriten, Smektiten, Montmorilloniten, Nontroniten, Saponiten, Saukoniten, Hormiten, Attapulgiten und Sepioliten abstammen, Derivate des Typs Silikate, Aluminosilikate oder Borsilikate, Zeolite, Kaolinite und modifizierte oder nicht modifizierte kolloidale Siliciumoxide umfasst und in einer Menge von 0,01 bis 0,5 Prozent (0,01 bis 0,5%) Trockengewicht im Verhältnis zum Trockengewicht der Fasersuspension eingebracht wird,
- und/oder ein anionisches oder amphoteres organisches Polymer ist, das im Verhältnis von 30 bis 1000 g/t des Gewichts des aktiven Materials des Polymers im Verhältnis zum Trockengewicht der Fasersuspension, vorzugsweise von 30 bis 600 g/t, eingebracht wird.

7. Verfahren nach Anspruch 1, **dadurch gekennzeichnet, dass** das zweite sekundäre Retentionsmittel ein lineares anionisches organisches Polymer ist.

8. Verfahren nach Anspruch 7, **dadurch gekennzeichnet, dass** das lineare anionische organische Polymer ein (Co) Polymer mindestens eines nicht gesättigten anionischen Ethylenmonomers ist, das aus der Gruppe ausgewählt ist, die Monomere wie etwa Methacrylsäure, Acrylamidmethylpropansulfonsäure, Itaconsäure, Maleinanhydrid, Maleinsäure, Vinylsulfonsäure und deren Salze umfasst und eine UL-Viskosität von über 2, vorzugsweise über 4, aufweist.

9. Verfahren nach Anspruch 1, **dadurch gekennzeichnet, dass** das Hauptretentionsmittel ein kationisches Polymer auf Basis:
- mindestens eines nicht gesättigten kationischen Ethylenmonomers ist, das aus der Gruppe ausgewählt ist, die Monomere des Typs Dialkylaminoalkyl(meth)acrylat, Dialkylaminoalkyl(meth)acrylamid, Diallylamin, Methyldiallylamin und deren quaternären Ammoniumsalze oder Säuresalze umfasst,
- und gegebenenfalls mindestens eines nicht ionischen Monomers ist, das aus der Gruppe ausgewählt ist, die Acrylamid und/oder Methacrylamid und/oder N-Isopropylacrylamid und/oder N-N-Dimethylacrylamid und/oder N-Vinylformamid und/oder N-Vinylacetamid und/oder NVinylpyrrolidon und/oder eines anionischen Monomers ist, das aus der Gruppe ausgewählt ist, die (Meth)Acrylsäure, Acrylamidmethylpropansulfonsäure, Itaconsäure, Maleinanhydrid, Maleinsäure, Vinylsulfonsäure und deren Salze umfasst;
- gegebenenfalls mindestens eines hydrophoben Acryl-, Allyl- oder Vinylmonomers ist, das aus der Gruppe ausgewählt ist, die Acrylamidderivate wie N-Alkylacrylamid, beispielsweise N-tert-Butylacrylamid, Octylacrylamid sowie N,N-Dialkylacrylamide wie N,N-Dihexylacrylamid und/oder Acrylsäurederivate wie Alkylacrylate und -methacrylate umfasst,
- und gegebenenfalls eines Verzweigungs-/Vernetzungsmittels ist.

10. Verfahren nach Anspruch 1, **dadurch gekennzeichnet, dass** das Hauptretentionsmittel eine IV ( intrinsische Viskosität) von über 2 dl/g hat.

11. Verfahren nach Anspruch 1, **dadurch gekennzeichnet, dass** das tertiäre Retentionsmittel ein Polymer auf Basis:
- mindestens eines nicht gesättigten anionischen Ethylenmonomers ist, das aus der Gruppe ausgewählt ist, die Monomere, die eine Carboxylfunktion besitzen, und deren Salze, darunter Acrylsäure, Methacrylsäure, und/oder Monomere, die eine Sulfonsäurefunktion besitzen, und deren Salze, darunter 2-Acrylamid-2-Methylpropansulfonsäure umfasst,
- gegebenenfalls mindestens eines nicht ionischen Monomers ist, das aus der Gruppe ausgewählt ist, die Acrylamid und/oder Methacrylamid und/oder N-Isopropylacrylamid und/oder N-N-Dimethylacrylamid und/oder N-Vinylformamid und/oder N-Vinylacetamid und/oder N-Vinylpyrrolidon umfasst,
- mindestens eines Vernetzungsmittels ist.

12. Verfahren nach einem der Ansprüche 9 oder 11, **dadurch gekennzeichnet, dass** das Verzweigungs-/Vernetzungsmittel aus der Gruppe ausgewählt ist, die Methylenbisacrylamid (MBA), Ethylenglycoldiacrylat, Polyethylenglycoldimethacrylat, Diacrylamid, Cyanomethylacrylat, Vinyloxyethylacrylat oder -methacrylat, Triallylamin, Formaldehyd, Glyoxal, Verbindungen des Typs Glycidylether wie Ethylenglycoldiglycidylether oder Epoxide umfasst.

13. Verfahren nach Anspruch 11, **dadurch gekennzeichnet, dass** das Verzweigungs-/Vernetzungsmittel MBA ist und in einer Konzentration von über oder gleich 5 ppm (Teile pro Million) in Gewicht der Monomere und vorzugsweise von über oder gleich 15 ppm eingebracht wird.

14. Verfahren nach Anspruch 1, **dadurch gekennzeichnet, dass** das sekundäre Retentionsmittel ein halbbasisches Bentonit ist, das in einer Menge von 0,1 bis 0,5% Trockengewicht im Verhältnis zum Trockengewicht der Fasersuspension verwendet wird.

15. Verfahren nach Anspruch 1, **dadurch gekennzeichnet, dass** die eingebrachte Hauptretentionsmittelmenge zwischen 0,003 und 0,3% Gewicht des aktiven Materials des Polymers im Verhältnis zur Trockenmasse, vorzugsweise zwischen 0,01 und 0,05%, beträgt.

16. Verfahren nach Anspruch 1, **dadurch gekennzeichnet, dass** vor der Zugabe des Hauptretentionsmittels der Suspension ein Koagulationsmittel zugesetzt wird.

17. Verfahren nach Anspruch 16, **dadurch gekennzeichnet, dass** das Koagulationsmittel aus der Gruppe ausgewählt ist, die Polyaluminiumchlorid (PAC), Aluminiumsulfat, Aluminiumpolychlorosulfat usw., oder organische Koagulationsmittel umfasst, darunter:
- Polymere auf Basis von Diallyldimethylammoniumchlorid (DADMAC),
- quaternäre Polyamine, die durch Kondensation eines primären oder sekundären Amins auf Epichlorhydrin hergestellt werden, wobei die Polymere Funktionen des Typs Vinylamid oder Harze des Typs Dicyandiamid aufweisen.

## Claims

1. Process for the manufacture of paper, board or similar products, which consist:
- first of all in adding, to the fibrous suspension, at least one main retention aid composed of a cationic (co)polymer,
- then optionally in shearing the floes obtained,
- then adding to the suspension, separately or as a mixture, in any order:
- at least one secondary retention aid chosen from the group comprising silica derivatives and anionic or amphoteric organic polymers,
- at least one tertiary retention aid composed of a crosslinked anionic organic polymer with a size of greater than or equal to 1 micrometer,
**characterized in that** the tertiary retention aid exhibits an intrinsic viscosity of less than 3 dl/g.

2. Process according to Claim 1, **characterized in that** a single secondary retention aid composed of one or more silica derivatives is added to the suspension.

3. Process according to Claim 1, **characterized in that** a single secondary retention aid composed of one or more anionic or amphoteric organic polymers which are different from the tertiary retention aid is added to the suspension.

4. Process according to Claim 1, **characterized in that** two secondary retention aids, respectively one or more silica derivatives and one or more anionic or amphoteric organic polymers which are different from the tertiary retention aid, are added to the suspension.

5. Process according either of Claims 3 and 4, **characterized in that** the anionic or amphoteric organic polymers are injected as a mixture with a tertiary retention aid.

6. Process according to Claim 1, **characterized in that**:
- the tertiary retention aid is prepared in the form of a dispersion and is introduced into the paper pulp at a concentration of 30 to 1000 g/t by weight of active material of the polymer with respect to the dry weight of the paper pulp fibrous suspension, preferably of 30 to 600 g/t, and **in that**:
- the secondary retention aid is:
- a silica derivative chosen from the group comprising particles of silica including bentonites originating from hectorites, smectites, montmorillonites, nontronites, saponites, sauconites, hormites, attapulgites and sepiolites, derivatives of silicate, aluminosilicate or borosilicate type, zeolites, kaolinites, and modified or unmodified colloidal silicas, and is introduced in a proportion of 0.01 to 0.5 per cent (0.01 to 0.5%) by dry weight with respect to the dry weight of the fibrous suspension,
- and/or an anionic or amphoteric organic polymer introduced in a proportion of 30 to 1000 g/t by weight of active material of the polymer with respect to the dry weight of the fibrous suspension, preferably of 30 to 600 g/t.

7. Process according to Claim 1, **characterized in that** the second secondary retention aid is a linear anionic organic polymer.

8. Process according to Claim 7, **characterized in that** the linear anionic organic polymer is a (co)polymer of at least one anionic unsaturated ethylenic monomer, chosen from the group comprising the monomers such as (meth)acrylic acid, acrylamidomethylpropanesulphonic acid, itaconic acid, maleic anhydride, maleic acid, vinylsulphonic acid and their salts, which exhibits a UL viscosity of greater than 2, preferably of greater than 4.

9. Process according to Claim 1, **characterized in that** the main retention aid is a cationic polymer based:
- on at least one cationic unsaturated ethylenic monomer chosen from the group comprising monomers of the following types: dialkylaminoalkyl (meth)acrylate, dialkylaminoalkyl(meth)acrylamide, diallylamine, methyldiallylamine and their quaternary ammonium salts or acid salts,
- and optionally on at least one nonionic monomer chosen from the group comprising acrylamide and/or methacrylamide and/or N-isopropylacrylamide and/or N,N-dimethylacrylamide and/or N-vinylformamide and/or N-vinylacetamide and/or N-vinylpyrrolidone, and/or on at least one anionic monomer chosen from the group comprising (meth)acrylic acid, acrylamidomethylpropanesulphonic acid, itaconic acid, maleic anhydride, maleic acid, vinylsulphonic acid and their salts;
- optionally on at least one hydrophobic acrylic, allylic or vinyl monomer chosen from the group comprising acrylamide derivatives, such as N-alkylacrylamides, for example N-(tert-butyl)acrylamide or octylacrylamide, and N,N-dialkyl-acrylamides, such as N,N-dihexylacrylamide, and/or acrylic acid derivatives, such as alkyl acrylates and methacrylates,
- and optionally on a branching/crosslinking aid.

10. Process according to Claim 1, **characterized in that** the main retention aid has an IV of greater than 2 dl/g.

11. Process according to Claim 1, **characterized in that** the tertiary retention aid is a polymer based:
- on at least one anionic unsaturated ethylenic monomer chosen from the group comprising monomers having a carboxyl functional group and their salts, including acrylic acid or methacrylic acid, and/or monomers having a sulfonic acid functional group and their salts, including 2-acrylamido-2-methylpropanesulphonic acid,
- optionally on at least one nonionic monomer chosen from the group comprising acrylamide and/or methacrylamide and/or N-isopropylacrylamide and/or N,N-dimethylacrylamide and/or N-vinylformamide and/or N-vinylacetamide and/or N-vinylpyrrolidone,
- and on a crosslinking aid.

12. Process according to either one of Claims 9 and 11, **characterized in that** the branching/crosslinking aid is chosen from the group comprising methylenebisacrylamide (MBA), ethylene glycol diacrylate, polyethylene glycol dimethacrylate, diacrylamide, cyanomethyl acrylate, vinyloxyethyl acrylate or methacrylate, triallylamine, formaldehyde, glyoxal, compounds of glycidyl ether type, such as ethylene glycol diglycidyl ether, or epoxy compounds.

13. Process according to Claim 11, **characterized in that** the branching/crosslinking aid chosen is MBA and is introduced at a concentration of greater than or equal to 5 ppm (parts per million) by weight of monomers and preferably of greater than or equal to 15 ppm.

14. Process according to Claim 1, **characterized in that** the secondary retention aid is a semi-sodium bentonite used in a proportion of 0.1 to 0.5% by dry weight with respect to the dry weight of the fibrous suspension.

15. Process according to Claim 1, **characterized in that** the amount of main retention aid introduced is between 0.003 and 0.3% by weight of active material of the polymer with respect to the dry pulp, preferably between 0.01 and 0.05%.

16. Process according to Claim 1, **characterized in that** a coagulant is added to the suspension prior to the addition of the main retention aid.

17. Process according to Claim 16, **characterized in that** the coagulant is chosen from the group comprising polyaluminium chloride (PAC), aluminium sulphate, polyaluminium chlorosulphate..., and organic coagulants, including:
- polymers based on diallyldimethylammonium chloride (DADMAC),
- quaternary polyamines manufactured by condensation of a primary or secondary amine with epichlorohydrin, polymers exhibiting functional groups of vinylamine type or resins of dicyandiamide type.
